# EUROPÄISCHE PATENTSCHRIFT

(11) **EP 0 232 525 B1**
(45) Veröffentlichungstag und Bekanntmachung des Hinweises auf die Patenterteilung: **28.06.1989**
(21) Anmeldenummer: 86117575.0
(22) Anmeldetag: 17.12.1986
(51) Int. Cl.: H05B 3/06, H05B 3/28

(54) **Flächiger keramischer Körper I**
Flat ceramic element
Elément céramique plat

(30) Priorität: 19.12.1985 DE 3545118
(43) Veröffentlichungstag der Anmeldung: 19.08.1987
(73) Patentinhaber: Buchtal Gesellschaft mit beschränkter Haftung, D-92521 Schwarzenfeld (DE)
(72) Erfinder: Bard, Martin, Dipl.-Ing., D-8450 Amberg (DE)
(74) Vertreter: Bockhorni, Josef, Dipl.-Ing.

(56) Entgegenhaltungen:
- DE-A- 2 401 203
- FR-A- 1 488 875
- US-A- 4 323 726

## Beschreibung

Aus der EP-A1-0 157 179 ist ein flächiger keramischer Körper bekannt geworden, der auf der seiner Sichtseite abgewendeten Seite mit einer elektrisch leitenden Widerstandsbeschichtung versehen ist. Solche flächigen keramischen Körper finden beispielsweise als Verkleidungsplatten für die Gestaltung der Wände oder des Fußbodens bzw. der Decke von Wohn-, Geschäfts- und Büroräumen, aber auch von Sanitärräumen, Sport-und Schwimmhallen Verwendung. Sie können auch als Formsteine für Schwimmbeckenauskleidungen od. dergleichen eingesetzt werden. Durch ihre Beheizbarkeit ist es möglich, die auf einer damit zu verkleidenden Wand-, Decken-oder Bodenfläche zur Verfügung stehende Strahlungsffäche optimal zu gestalten, mit möglichst wenigen elektrischen Anschluß- und Verbindungselementen auszukommen und eine gleichmäßige Wärmeabstrahlung zu gewährleisten.

Die elektrisch leitende Widerstandsbeschichtung kann u. a. auch eine elektrisch leitende Widerstandsglasur sein. Ihr Schmelzpunkt soll nicht über 750 °C liegen, weil sich Glasuren mit höherem Schmelzpunkt als ungeeignet erwiesen haben.

Der Anschluß der elektrisch leitenden Widerstandsglasur an die Stromquelle erfolgt über am Rande des flächigen Körpers angebrachte bänderartige Kontaktierungselemente, die z. B. in Form eines streifenförmigen Cu-Auftrages oder einer eingebrannten Ag-Paste vorliegen.

Es hat sich jedoch gezeigt, daß bei Verwendung von Cu-Kontaktierungselementen eine Verbindung derselben mit der Glasur mitunter überhaupt nicht, jedenfalls aber nur sehr schwierig herstellbar ist und verhältnismäßig bald wenigstens teilweise wieder verloren geht. Untersuchungen haben ergeben, daß diese Schwierigkeiten auf den erheblich unterschiedlichen Wärmeausdehnungskoeffizienten des für die Kontaktierungselemente verwendeten Kupfers und der den flächigen Körper abdeckenden Widerstandsglasur zurückzuführen sind.

Auch bei eingebrannten Streifen aus einer Silberpaste ist die Haftung zwischen dem Silber und der Glasur häufig unzureichend.

Hier will die Erfindung Abhilfe schaffen und schlägt vor, daß als Kontaktierungselement jeweils ein in der keramischen Widerstandsglasur eingebettetes, flächiges, Durchbrüche aufweisendes, an einer Stromquelle anschließbares Element aus einem metallischen Werkstoff verwendet ist, dessen Schmelzpunkt oberhalb des Schmelzpunktes der keramischen Widerstandsglasur liegt und dessen Wärmeausdehnungskoeffizient annähemd gleich dem der keramischen Widerstandsglasur ist.

Besonders vorteilhaft ist es, wenn man die keramische Widerstandsglasur so wählt, daß ihr Wärmeausdehnungskoeffizient in etwa gleich dem Wärmeausdehnungskoeffizient des flächigen keramischen Körpers ist.

In Weiterbildung weist der für das Kontaktierungselement gewählte Werkstoff einen Temperaturfaktor des elektrischen Widerstandes zwischen 20 und 600 °C von größer als 2 auf.

Das Kontaktierungselement liegt vorteilhaft in Form eines Mäanders, einer Folie mit Löchern, oder eines Netzwerkes mit entsprechender Maschenweite vor.

Die Zeichnung zeigt in einer einzigen Figur einen Ausschnitt aus einem flächigen keramischen Körper, bei dem das elektrische Kontaktierungselement erfindungsgemäß ausgebildet ist.

Mit 1 ist allgemein eine keramische Platte bezeichnet, deren Abmessungen z. B. 85 x 125 cm bei einer Dicke von 0,8 cm betragen. Auf der sichtbaren Rückseite befindet sich eine elektrisch leitende Widerstandsglasur 2. Mit 3, 3a, 3b ist ein bänderartiges Kontaktierungselement bezeichnet, das - vergrößert dargestellt - nach dem unteren Ausführungsbeispiel aus einer Folie mit entsprechenden Durchbrechungen besteht. Diese Folie ist in die elektrische Widerstandsglasur eingebettet, so daß ein inniger Kontakt zwischen dem Kontaktierungselement 3 und der elektrischen Widerstandsglasur 2 vorhanden ist. Selbstverständlich kann anstelle der Folie 3 mit ihren Durchbrechungen ein Netzwerk 3a oder nach dem oberen Ausführungsbeispiel ein entsprechendes mäanderförmiges Gebilde 3b verwendet werden. Wesentlich ist lediglich, daß eine innige Einbettung des Kontaktierungselementes in der elektrischen Widerstandsglasur möglich ist.

Für die Kontaktierungselemente bestimmte Werkstoffe mit den geforderten Eigenschaften und auch einem Temperaturfaktor des elektrischen Widerstandes zwischen 20 und 600 °C von größer als 2 sind im Handel, z. B. unter der Warenbezeichnung VACON erhältlich und werden als Einschmelzlegierungen für elektronische Röhren angeboten.

Als Stand der Technik sind berücksichtigt :
EP-A1-0 157179
DE-A-1 440 971
DE-B-2 022 169
DE-A-22 44 157
DE-A-16 15 494
DE-B-25 15 897

## Patentansprüche

1. Flächiger keramischer Körper (1), der auf der seiner Sichtseite abgewendeten Seite mit einer elektrischen leitenden Widerstandsglasur (2) versehen ist, die über Kontaktierungselemente (3, 3a, 3b) mit einer Stromquelle in Verbindung bringbar ist, dadurch gekennzeichnet, daß als Kontaktierungselement (3, 3a, 3b) jeweils ein in der keramischen Widerstandsglasur (2) eingebettetes, flächiges, Durchbrüche aufweisendes und an einer Stromquelle anschließbares Element aus einem metallischen Werkstoff verwendet ist, dessen Schmelzpunkt oberhalb des Schmelzpunktes der keramischen Widerstandsglasur liegt und dessen Wärmeausdehnungskoeffizient annähernd gleich dem der keramischen Widerstandsglasur ist.

2. Flächiger keramischer Körper nach Anspruch 1, dadurch gekennzeichnet, daß der Wärmeausdehnungskoeffizient der keramischen Widerstandsglasur (2) in etwa gleich dem Wärmeausdehnungskoeffizient des flächigen keramischen Körpers (1) ist.

3. Flächiger keramischer Körper nach Anspruch 1 oder 2, dadurch gekennzeichnet, daß der für das Kontaktierungselement gewählte Werkstoff eine Temperaturfaktor des elektrischen Widerstandes zwischen 20 und 600 °C von größer als 2 aufweist.

4. Flächiger keramischer Körper nach einem oder mehreren der vorhergehenden Ansprüche, dadurch gekennzeichnet, daß das Kontaktierungselement die Form eines Mäanders einer Folie mit Löchern, oder eines Netzwerkes mit entsprechender Maschenweite aufweist.

## Claims

1. Flat ceramic body (1) having an electrically conductive resistance glazing (2) on the side which faces away from its visible side, said resistance giazing being connectable to a current source via contacting elements (3, 3a, 3b), characterised in that the contacting element (3, 3a, 3b) is a flat element of a metallic material, which is embedded in the ceramic resistance glazing (2), has break-through openings, and can be connected to a current source, and whose melting point is above the melting point of the ceramic resistance glazing and whose coefficient of thermal expansion is approximately the same as that of the ceramic resistance glazing.

2. Flat ceramic body according to claim 1, characterised in that the coefficient of thermal expansion of the ceramic resistance glazing (2) is approximately the same as the coefficient of thermal expansion of the flat ceramic body (1).

3. Flat ceramic body according to claim 1 or 2, characterised in that the material selected for the contacing element has a temperature factor of the electric resistance between 20 and 600 °C of more than 2.

4. Flat ceramic body according to one or more of the preceding claims, characterised in that the contacting element has the form of a meander, of a foil with holes, or of a network having appropriate mesh size.

## Revendications

1. Corps céramique plat (1) ayant au revers de sa face visible un émail de résistance électrocon- ducteur (2) qui peut être raccordé à une source de courant au moyen d'éléments de contact (3, 3a, 3b), caractérisé en ce que les éléments de contact (3, 3a, 3b) sont constitués par des éléments plats d'un matériau métallique enrobé dans un émail de résistance céramique (2), qui comportent des ouvertures de passage et peuvent être raccordés à une source de courant, et dont le point de fusion est supérieur au point de fusion de l'émail de résistance céramique et dont le coefficient de dilatation thermique est approximativement égal à celui de l'émail de résistance céramique.

2. Corps céramique plat selon la revendication 1, caractérisé en ce que le coefficient de dilatation thermique de l'émail de résistance céramique (2) est approximativement égal à celui du corps céramique plat (1).

3. Corps céramique plat selon la revendication 1 ou 2, caractérisé en ce que le matériau choisi pour l'élément de contact présente un facteur de température de la résistance électrique entre 20 et 600 °C supérieur à 2.

4. Corps céramique plat selon l'une ou plusieurs des revendications précédentes, caractérisé en ce que l'élément de contact est en forme d'un méandre, d'une feuille à trous ou d'un réseau à nombre mesh approprié.
